# EUROPÄISCHE PATENTANMELDUNG

(11) **EP 4 613 901 A1**
(43) Veröffentlichungstag der Anmeldung: **10.09.2025**
(21) Anmeldenummer: 24161176.3
(22) Anmeldetag: 04.03.2024
(51) Int. Cl.: C22C 38/04, C22C 38/06, C22C 38/12, C21D 8/02

(54) **STAHLFLACHPRODUKT, VERFAHREN ZU SEINER HERSTELLUNG SOWIE VERWENDUNG**

(71) Anmelder: thyssenkrupp Hohenlimburg GmbH, 58119 Hagen (DE)
(72) Erfinder: TOMITZ, Dr. Andreas, 58119 Hagen (DE); NAGEL, Maximilian, 58638 Iserlohn (DE); GEVELMANN, Dr. Gerhard, 58640 Iserlohn (DE); KOVACS, Dr. Stephan, 58313 Herdecke (DE); TAUBE-LEVERMANN, Marisa, 44263 Dortmund (DE)
(74) Vertreter: Zenz Patentanwälte Partnerschaft mbB

(57) **Zusammenfassung**

Die Erfindung betrifft Stahlflachprodukte, zusammengesetzt aus, in Gewichts-Prozent, kurz: Gew.-%:
C:
0,010-0,060;
Mn:
0,150-0,300; bevorzugt 0,150-0,250;
Al:
0,020-0,050; bevorzugt 0,025-0,040;
Nb:
0,040-0,090;
V:
bis zu 0,12;
und weitere optionale Bestandteile: bis zu 0,30;

Rest Fe und unvermeidbare Verunreinigungen.

Die Erfindung betrifft zudem ein Verfahren zu der Herstellung solcher Stahlflachprodukte und die Verwendung solcher Stahlflachprodukte, insbesondere in Zusammenhang mit der Speicherung oder dem Transport von Wasserstoff.

## Beschreibung

Die Erfindung betrifft ein Stahlflachprodukt, ein Verfahren zu seiner Herstellung, sowie eine Verwendung.

Der Begriff des Stahlflachprodukts wird im vorliegenden Text verstanden als Stahlbänder oder Stahlbleche, die in einem Walzprozess erzeugt wurden, sowie daraus gewonnene Zuschnitte, Platinen oder vergleichbare Produkte, deren Dicke jeweils wesentlich kleiner ist als ihre Breite und Länge.

Im Zuge der zunehmenden Bedeutung von Wasserstoff für industrielle Prozesse besteht ein Bedarf an Rohrleitungssystemen, die für den Transport von molekularem Wasserstoff geeignet sind. Gegenwärtig werden für den Transport von Wasserstoff in vielen Fällen austenitische nichtrostende Stähle oder normalisierend geglühte ferritische Stähle mit niedriger Festigkeit verwendet.

Die Stahlwerkstoffe für die Speicherung, Leitung und den Transport von Wasserstoff, beispielsweise in Rohrleitungen und Tanks aus solchen Stahlwerkstoffen, sind in mehreren internationalen Normen festgelegt, z. B. ISO 3183, API 5L, EIGA-Richtlinie IGC Doc 121/14.

Die für den Transport und die Verwendung von Wasserstoff als geeignet angesehenen Werkstoffe sind unlegierte Qualitätsstähle mit hoher Wasserstoffbeständigkeit, die jedoch in vielen Fällen eine geringe Festigkeit aufweisen. Häufig verwendete Stähle sind die Güten X 42, X 46 und X 52 nach der Norm API 5L bzw. deren europäische Entsprechungen. Die genannten Güten sowie die auch sonst für die Wasserstoffrohrleitung häufig verwendeten Güten haben oftmals das Problem, dass sie aufgrund eines vergleichsweise hohen Kohlenstoffgehalts von bis zu etwa 0,26 Gewichts-Prozent nach der Rohrherstellung einen energieintensiven Nachglühvorgang bei bis zu 900 °C erfordern. Ein weiteres Problem ist die sich häufig ausbildende Zweitphase Perlit, deren Vorhandensein zu einer verminderten lokalen Umformbarkeit führt. Durch die oben erläuterte häufige Notwendigkeit des Nachglühens sind die erreichbaren Werte für mechanische Eigenschaften wie Streckgrenze und Festigkeit begrenzt.

Vor diesem Hintergrund besteht die Aufgabe, Stähle zu entwickeln, die im Bereich der Wasserstoffrohrleitung einsetzbar sind und insbesondere ein höheres Festigkeitsniveau als die bisher bekannten Stähle bieten.

Die Aufgabe wird mit einem Stahlflachprodukt mit den Merkmalen des Anspruchs 1 gelöst. Die Aufgabe wird ferner mit einem Verfahren mit den Merkmalen des Anspruchs 16 sowie mit einer Verwendung gemäß einem der Ansprüche 18 bis 20 gelöst.

Ein erfindungsgemäßes Stahlflachprodukt ist zusammengesetzt aus, in Gewichts-Prozent, kurz: Gew.-%:

| | |
|---|---|
| C: | 0,010-0,060; |
| Mn: | 0,150-0,300; bevorzugt 0,150-0,250; |
| Al: | 0,020-0,050; bevorzugt 0,025-0,040; |
| Nb: | 0,040-0,090, bevorzugt 0,040-0,085; |
| V: | bis zu 0,12; |

und weitere optionale Bestandteile: bis zu 0,30; Rest Fe und unvermeidbare Verunreinigungen.

Die vergleichsweise niedrigen Kohlenstoffgehalte stellen sicher, dass beim Verschweißen des Bandstahls zu Rohren und Tanks, insbesondere mittels HF- und MAG und LaserstrahlSchweißens, nur eine geringe Veränderung der Werkstofffestigkeit im Schweißnahtbereich im Vergleich zu konventionellen Rohrwerkstoffen zu beobachten ist. Im Zusammenhang mit dem Einsatz im Wasserstoffrohrleitungsbereich ergibt sich der Vorteil, dass eine spannungsinduzierte Rissbildung unter Wasserstoffatmosphäre weitgehend vermieden werden kann. Weiterhin wird sichergestellt, dass die Bildung von Zweitphasen weitgehend vermieden wird. Bei Kohlenstoffgehalten oberhalb von 0,060 Gew.-% wurde die Bildung von Zweitphasen über ein akzeptiertes Maß hinaus beobachtet, sodass der Volumenanteil der ferritischen Matrix 94 Volumen-Prozent, und manchmal sogar 90 Volumen-Prozent, unterschritt, was bei der Entwicklung als maßgebliche untere Grenzen für den Volumenanteil feinkörniger ferritischer Matrix festgelegt wurde. Kohlenstoffgehalte unter 0,010 Gew.-% führten dagegen zu einer deutlichen Verschlechterung der mechanischen Eigenschaften, insbesondere zu niedrigen Streckgrenzen und Zugfestigkeiten. Aus diesem Grund wurde der genannte Bereich für den Kohlenstoffgehalt gewählt.

Das Vorhandensein von Mangan, Mn, als Legierungsbestandteil ist für die Festigkeit des Stahlflachprodukts von wesentlicher Bedeutung. Das Vorhandensein von Mn begünstigt innerhalb geeignet ausgewählter Grenzen, dass die Umwandlungstemperatur des Stahls auf ein Maß herabgesetzt wird, das einen thermomechanischen Walzprozess gut realisierbar macht, um mit einem solchen das gewünschte feinkörnige Gefüge einstellen zu können. Mit dem Ziel, die Legierungskosten zu begrenzen und die Recyclingfähigkeit der hergestellten Stahlflachprodukte zu erhöhen, wurde der Mn-Gehalt auf ein Minimum begrenzt, woraus sich der oben genannte Bereich für den Mn-Gehalt ergibt. Durch den vergleichsweise geringen Mn-Gehalt ist es möglich, potentiell zu einem späteren Zeitpunkt aus den Stahlflachprodukten und aus diesen hergestellten Produkten anfallenden Schrott gut mit anderen Schrottarten zu mischen, sodass dieser sowohl als Kühlschrott im Oxygenstahlwerk als auch als Einsatzschrott in Elektrostahlwerken eingesetzt werden kann.

Die Zugabe des Legierungselementes Aluminium, Al, dient insbesondere der Stickstoffabbindung zur Vermeidung von Versprödungen nach dem Warmwalzprozess. Zudem begünstigt die Zugabe von Al die Stranggießbarkeit zur Herstellung von Stahlbrammen. Um eine ausreichende Stickstoffabbindung in den Stahlflacherzeugnissen zu erreichen, wurde ein Mindestgehalt an Al von 0,020 Gew.-% gefunden. Um bei ausreichender Erfüllung dieser Anforderungen an die Stickstoffabbindung eine durch den Al-Zusatz bedingte Kostenerhöhung zu begrenzen, aber auch um eine Beeinträchtigung der Vergießbarkeit des Stahls zu vermeiden, wurde die Obergrenze des Al-Gehaltes auf 0,050 Gew.-% festgelegt.

Das Legierungselement Niob, Nb, wurde als Carbidbildner eingesetzt. Das Legierungselement Vanadium ist optional als weiterer Carbidbildner eingesetzt. Als obere Grenze wurden 0,12 Gewichts-Prozent gewählt, um ein wirtschaftliches Legierungskonzept zu erzielen, da ab dieser Grenze keine weitere Wirkung zur Festigkeitssteigerung mehr beobachtet wurde. Mit einem Gewichtsanteil des Carbidbildners Nb an der Legierungszusammensetzung im genannten Bereich konnte einerseits eine ausreichend hohe Dichte an ausgeschiedenen feinsten Carbiden mit einer Größe von unter 5 Nanometern bis zu einer Größe von 100 Nanometern und andererseits eine homogene Verteilung dieser Carbide im Gefüge erreicht werden.

Die Ausscheidungsgröße der feinsten Carbide lässt sich beispielsweise mit einem Transmissionselektronenmikroskop (TEM) mittels Replika-Verfahren über Kohlenstoffausziehabdrücke bestimmen, wie es beispielsweise in H. Schumann und H. Oettel "Metallografie" 14. Auflage, 2005 WILEY-VCH Verlag GmbH & Co. KGaA, Weinheim, Abschnitt 2.7.4, Seite 317f., beschrieben ist. Bei dem hier eingesetzten Verfahren werden die Probenschliffe selektiv geäzt, sodass die ferritische Matrix der Proben gelöst wird und die Ausscheidungsteilchen auf der Oberfläche freigelegt werden. Anschließend werden dünne Kohlenstoffschichten mit einer Dicke zwischen 10 nm und 20 nm durch Bedampfen im Hochvakuum auf die Probenoberfläche aufgebracht und mit einem Trägerfilm aus Pioloform verstärkt. Das Bedampfen mit Kohlenstoff erfolgt unter einem Neigungswinkel von 45°, um die
Oberflächentopographie der Probe abzubilden. Die Schicht weist nach dem Ablösen vom Probenmaterial ein geometrisches Negativ der Probenoberfläche auf. Das Ablösen der Schicht erfolgt über das Auflösen des Originalprobenobjekts in verdünnter Salpetersäure (10 Vol.-% Nital). Beim Ablösen des Schichtfilms werden die Teilchen aus der Probe extrahiert. Die Kohlenstoffabdrücke werden im TEM mittels des Streuabsorptionskontrastes analysiert. Bei diesem Verfahren beträgt die Auflösungsgrenze ungefähr 5 nm.

Dadurch, dass die Anzahl der notwendigen
Legierungsbestandteile vergleichsweise klein ist, ist ein ressourcenschonendes Herstellungsverfahren für die erfindungsgemäßen Stahlflachprodukte möglich.

Je nach gewünschter Einstellung weiterer Eigenschaften kann Vanadium bis zu einem Gehalt von 0,12 Gew.-% als Bestandteil erfindungsgemäßer Stahlflachprodukte vorgesehen werden.

Über die vorgenannten Elemente hinaus können weitere optionale Bestandteile mit einem Gesamtgehalt von bis zu 0,30 Gewichts-Prozent enthalten sein.

Die genannten weiteren optionalen Bestandteile setzen sich, alle Angaben in Gewichts-Prozent, wie folgt zusammen:

| | |
|---|---|
| Si: | bis zu 0,060; |
| P: | bis zu 0,0120; |
| S: | bis zu 0,0050; |
| Cr: | bis zu 0,100; |
| Ti: | bis zu 0,010; |
| B: | bis zu 0,0010; |
| Sn: | bis zu 0,0200; |
| Ni: | bis zu 0,100; |
| N: | bis zu 0,0080; |
| Mo: | bis zu 0,030; |
| Cu: | bis zu 0,100. |

In den genannten Obergrenzen hat sich erwiesen, dass die optionalen Bestandteile ohne merklichen Einfluss auf die untersuchten Eigenschaften der hergestellten Stahlflachprodukte bleiben.Mit einem erfindungsgemäßen Stahlflachprodukt wird eine Eigenschaftskombination erreicht, die sich in besonders vorteilhafter Weise in der Verwendbarkeit der hergestellten Stahlflachprodukte zur Herstellung von Rohrleitungen für den Wasserstofftransport auswirkt. Die erfindungsgemäß ausgewählten Legierungsbestandteile in der erfindungsgemäß festgelegten Legierungsvorschrift stellen sicher, dass eine Aufhärtung im Schweißnahtbereich nicht oder nur in geringem Maße auftritt und daher eine Versprödung durch Wasserstoffkontakt nicht in signifikantem Maße zu beobachten ist. Diese für den genannten Anwendungszweck positiven Eigenschaften gehen einher mit der für die Herstellung von Rohrleitungen erforderlichen guten Umformbarkeit.

In einer vorteilhaften Weiterbildung des erfindungsgemäßen Stahlflachprodukts lautet die Legierungsvorschrift wie folgt: Das Stahlflachprodukt ist zusammengesetzt aus, in Gewichts-Prozent, kurz: Gew.-%:

| | |
|---|---|
| C: | 0,010-0,040; |
| Mn: | 0,150-0,300; |
| Al: | 0,020-0,050; |
| Nb: | 0,040-0,060; |

optionale Bestandteile: bis zu 0,30; Rest Fe und unvermeidbare Verunreinigungen.

Mit der gesetzten oberen Grenze für Kohlenstoff und dem daran angepassten genannten eingeschränkten Bereich des Nb-Gehalts wird erreicht, dass einerseits eine Carbidbildung zur Festigkeitssteigerung ermöglicht wird, wobei die hier unerwünschte Bildung von Zweitphasen weitestgehend unterdrückt wird.

Bevorzugte Spannen können sein für C: 0,010-0,030 Gew.-%, und/oder für Mn: 0,150-0,250 Gew.-%, und/oder für Al: 0,025-0,040 Gew.-%.

Die mechanischen Eigenschaften sind derart, dass in einer bevorzugten Weiterbildung das Stahlflachprodukt aufweist:
eine Streckgrenze Rp0,2 zwischen 380 MPa und 520 MPa, bevorzugt ≤ 510 MPa; und/oder
eine Zugfestigkeit Rm 450-600 MPa, bevorzugt 450-540 MPa; und/oder
eine Bruchdehnung A80 ≥ 20 Prozent, bevorzugt ≥ 22 Prozent; und/oder
eine Bruchdehnung A5 ≥ 24 Prozent, bevorzugt ≥ 26 Prozent,
jeweils ermittelt längs zur Walzrichtung und jeweils ermittelt gemäß DIN EN ISO 6892-1:2019.

Insbesondere die Streckgrenze Rp0,2 und die Zugfestigkeit Rm dürfen jeweils nicht zu niedrig und nicht zu hoch sein, damit sowohl von einer ausreichenden Belastbarkeit des hergestellten Rohres oder Wasserstoffspeichers als auch von einer guten Herstellbarkeit ausgegangen werden kann.

In einer alternativen vorteilhaften Weiterbildung des erfindungsgemäßen Stahlflachprodukts lautet die Legierungsvorschrift wie folgt: Das Stahlflachprodukt ist zusammengesetzt aus, in Gewichts-Prozent, kurz: Gew.-%:

| | |
|---|---|
| C: | 0,010-0,040; |
| Mn: | 0,150-0,300; |
| Al: | 0,020-0,050; |
| Nb: | 0,054-0,070; |

optionale Bestandteile: bis zu 0,30; Rest Fe und unvermeidbare Verunreinigungen.

Durch eine gegenüber der zuvor beschriebenen Weiterbildung erhöhte erforderliche Zugabe von Nb wird ein Stahlflachprodukt erhalten, das gegenüber einem Stahlflachprodukt mit einer geringeren zwingenden Zugabe von Nb eine erhöhte Festigkeit aufweist; durch die Begrenzung nach oben in dem hier immer noch maßvollen Gehalt wird zugleich erreicht, dass die Umformbarkeit des Stahlflachprodukts, beispielsweise in Ausprägung der Bruchdehnung A₅ und/oder A₈₀, für die gewünschten Anwendungszwecke nicht maßgeblich beeinträchtigt ist.

Bevorzugte Spannen können sein für C: 0,010-0,030 Gew.-%, und/oder für Mn: 0,150-0,250 Gew.-%.

Die genannten optionalen Bestandteile setzen sich, alle Angaben in Gewichts-Prozent, wie folgt zusammen:

| | |
|---|---|
| Si: | bis zu 0,060; |
| P: | bis zu 0,0120; |
| S: | bis zu 0,0050; |
| Cr: | bis zu 0,100; |
| Ti: | bis zu 0,010; |
| B: | bis zu 0,0010; |
| Sn: | bis zu 0,0200; |
| Ni: | bis zu 0,100; |
| N: | bis zu 0,0080; |
| Mo: | bis zu 0,030; |
| Cu: | bis zu 0,100. |

Die genannten optionalen Bestandteile setzen sich alternativ wie folgt zusammen:

| | |
|---|---|
| Si: | bis zu 0,060; |
| P: | bis zu 0,0120; |
| S: | bis zu 0,0050; |
| Cr: | bis zu 0,100; |
| Ti: | bis zu 0,010; |
| B: | bis zu 0,0010; |
| Sn: | bis zu 0,0200; |
| Ni: | bis zu 0,100; |
| N: | bis zu 0,0080; |
| Mo: | bis zu 0,030; |
| Cu: | bis zu 0,100; |
| V: | bis zu 0,020. |

In den genannten Obergrenzen hat sich erwiesen, dass die optionalen Bestandteile ohne merklichen Einfluss auf die untersuchten Eigenschaften der hergestellten Stahlflachprodukte bleiben.

In einer alternativen vorteilhaften Weiterbildung des erfindungsgemäßen Stahlflachprodukts lautet die Legierungsvorschrift wie folgt: Das Stahlflachprodukt ist zusammengesetzt aus, in Gewichts-Prozent, kurz: Gew.-%:

| | |
|---|---|
| C: | 0,015-0,050; |
| Mn: | 0,150-0,300; |
| Al: | 0,020-0,050; |
| Nb: | 0,065-0,085; |
| V: | 0,020-0,060; |

optionale Bestandteile: bis zu 0,30; Rest Fe und unvermeidbare Verunreinigungen.

Die alternative Weiterbildung sieht insbesondere vor, dass Vanadium, Kürzel: V, nicht als optionaler, sondern als erforderlicher Bestandteil der Legierung vorliegt. Mit der etwas erhöhten Festlegung der Grenzen für Kohlenstoff wird erreicht, dass in Zusammenwirkung mit den angepassten weiteren Bestandteilen, insbesondere den Carbidbildnern Nb und V, das Gefüge des Stahlflachproduktes dahingehend verändert wird, dass Festigkeitssteigerungen erhalten werden. Die Umformbarkeit des Stahlflachprodukts ist im Rahmen des bezweckten Nutzungsszenarios nicht signifikant beeinträchtigt. Die höhere Festigkeit wird jedoch mit dem erhöhten Einsatz von Kohlenstoff sowie den Mikrolegierungselementen erkauft, weswegen diese mit den angegebenen Grenzen nach oben hin begrenzt werden.

Bevorzugte Spannen können sein für C: 0,020-0,040 Gew.-%, und/oder für Mn: 0,150-0,250 Gew.-%, und/oder für Al: 0,025-0,040 Gew.-%, und/oder für Nb: 0,070-0,085 Gew.-%, und/oder für V: 0,025-0,050 Gew.-%.

In einer alternativen vorteilhaften Weiterbildung des erfindungsgemäßen Stahlflachprodukts lautet die Legierungsvorschrift wie folgt: das Stahlflachprodukt ist zusammengesetzt aus, in Gewichts-Prozent, kurz: Gew.-%:

| | |
|---|---|
| C: | 0,020-0,060; |
| Mn: | 0,150-0,300; |
| Al: | 0,020-0,050; |
| Nb: | 0,070-0,090; |
| V: | 0,080-0,12; |

optionale Bestandteile: bis zu 0,30; Rest Fe und unvermeidbare Verunreinigungen.

Mit der noch etwas weiter erhöhten Festlegung der Grenzen für Kohlenstoff wird erreicht, dass in Zusammenwirkung mit den wiederum angepassten weiteren Bestandteilen, insbesondere den Carbidbildnern Nb und V, das Gefüge des Stahlflachprodukte dahingehend verändert wird, dass weitere Festigkeitssteigerungen erhalten werden. Die Umformbarkeit des Stahlflachproduktes ist im Rahmen des Nutzungszenarios nicht signifikant beeinträchtigt. Die höhere Festigkeit wird jedoch mit dem erhöhten Einsatz von Kohlenstoff sowie den Mikrolegierungselementen erkauft, weswegen diese mit den angegebenen Grenzen nach oben hin begrenzt werden.

Bevorzugte Spannen können sein für C: 0,035-0,055 Gew.-%, und/oder für Mn: 0,150-0,250 Gew.-%, und/oder für Al: 0,025-0,040 Gew.-%, und/oder für Nb: 0,075-0,090 Gew.-%.

Die optionalen Bestandteile können sich zusammensetzen aus, in Gewichts-Prozent, kurz: Gew.-%:

| | |
|---|---|
| Si: | bis zu 0,060; |
| P: | bis zu 0,0120; |
| S: | bis zu 0,0050; |
| Cr: | bis zu 0,100; |
| Ti: | bis zu 0,010; |
| B: | bis zu 0,0010; |
| Sn: | bis zu 0,0200; |
| Ni: | bis zu 0,100; |
| N: | bis zu 0,0080; |
| Mo: | bis zu 0,030; |
| Cu: | bis zu 0,100. |

Es hat sich gezeigt, dass innerhalb dieser Grenzen die optionalen Bestandteile die untersuchten Eigenschaften des Stahlflachprodukts nicht merklich verändern.

Im Rahmen dieser Anmeldung gelten folgende Definitionen:
Feinste Carbide bezeichnen Carbide, welche unter Verwendung unten beschriebener Vorgehensweise zur lichtmikroskopischen Gefügebestimmung lichtmikroskopisch nicht nachweisbar sind, und die insbesondere in einem Durchmesserbereich von unter 5 Nanometer bis zu 100 Nanometer und beispielsweise insbesondere innerhalb von Ferritkörnern auftreten.
Feine Carbide bezeichnen Carbide, welche unter Verwendung unten beschriebener Vorgehensweise lichtmikroskopisch detektiert werden können, und die in einem Durchmesser von bis zu einem Mikrometer gemessen werden.

Im Rahmen der vorliegenden Entwicklung wurde mit der oben beschriebenen TEM-Untersuchung das Vorliegen von feinsten Carbiden und die homogene Verteilung der feinsten Carbide in allen erfindungsgemäßen Proben und ihren Weiterbildungen qualitativ nachgewiesen. Der quantitative Anteil am Gefüge konnte aufgrund ihrer lichtmikroskopisch nicht ausreichenden Nachweisbarkeit hingegen nicht bestimmt werden. Phänomenologisch und qualitativ wurde gefunden, dass feinste Carbide, also die lichtmikroskopisch nicht nachweisbaren Carbide in dem Durchmesserbereich von unter 5 Nanometer bis zu 100 Nanometer, in den erfindungsgemäßen Stahlflachprodukten und ihren Weiterbildungen vorliegen. Es wird vermutet, dass die feinsten Carbide einen Beitrag zu der Festigkeit der hergestellten erfindungsgemäßen Proben und ihrer Weiterbildungen leisten. Der vermutete Mechanismus ist die Behinderung von Versetzungsbewegungen. Darüber hinaus wird vermutet, dass die feinsten Carbide über den Mechanismus der Kornfeinung einen Beitrag zu der beobachteten Streckgrenze und Duktilität der Werkstoffe leisten, indem die Rekristallisation beim Warmwalzen behindert wird.

Wie eingangs dargelegt, profitiert die Eignung des Stahlflachprodukts für den beabsichtigten Verwendungszweck von einem Gefüge, wie es bei den entwickelten Stahlflachprodukten gefunden wurde, nämlich ein Gefüge bestehend aus einer ferritischen Matrix mit lichtmikroskopisch nicht nachweisbaren feinsten Carbiden im Größenbereich von bis zu 100 Nanometern und mit lichtmikroskopisch nachweisbaren feinen Carbiden im Größenbereich von bis zu einem Mikrometer. Der Anteil der ferritischen Matrix am lichtmikroskopisch bestimmbaren Gefüge beträgt wenigstens 90 Volumen-Prozent, bevorzugt wenigstens 94 Volumen-Prozent, und der Anteil feiner Carbide am lichtmikroskopisch bestimmbaren Gefüge beträgt maximal 2 Volumen-Prozent.

Neben der ferritischen Matrix und den feinen Carbiden weist das lichtmikroskopisch bestimmbare Gefüge
entweder
- keine weiteren Phasen auf, oder
- weitere Phasen auf, bei denen es sich beispielsweise um Korngrenzenzementit, fein lamellaren Perlit und/oder Bainit handeln kann, und die im akzeptierten Phasenanteil gemäß vorstehender Maßgabe die technologischen Eigenschaften der Stahlflachprodukte nicht merklich beschränken.

Sowohl die feinsten Carbide als auch die feinen Carbide sind in der ferritischen Matrix homogen verteilt.

Das lichtmikroskopisch bestimmbare Gefüge besteht also zu wenigstens 90 Volumen-Prozent, bevorzugt wenigstens 94 Volumen-Prozent, aus einer ferritischen Matrix, sowie zu maximal 2 Volumen-Prozent aus homogen verteilten feinen Carbiden im Größenbereich von bis zu einem Mikrometer, und, sofern vorhanden, im Rest aus weiteren Phasen wie beispielsweise Korngrenzenzementit, fein lamellarem Perlit und/oder Bainit.

Im Rahmen dieser Anmeldung ist mit der einzigen Ausnahme der mittels TEM nachgewiesenen feinsten Carbide jede Bezugnahme auf ein Gefüge oder eine in einem Gefüge vorhandenen Phase zu verstehen als Hinweis auf ein Gefüge beziehungsweise eine Phase, das/die lichtmikroskopisch identifizierbar ist, wobei die nachfolgend beschriebene Methode lichtmikroskopischer Untersuchung durchgeführt wurde: Es werden metallographische Untersuchungen an Proben betrachtet, welche über Bandbreite gesehen im halben Abstand zwischen Längskante und Mittellinie des Erzeugnisses entnommen sind gemäß DIN EN 10149-3:2013. Es wird ein Längsschliff pro Probe durchgeführt, wobei die metallographische Untersuchung bei 200-facher und bei 1000-facher Vergrößerung jeweils lichtmikroskopisch erfolgt. Die 200-fache Vergrößerung dient dem Überblick über die Art der auftretenden Gefügeanteile, die 1000-fache Vergrößerung der detaillierten Untersuchung der Gefügeanteile. Die Schlifffläche wird geätzt mit Nital, das heißt: mit alkoholischer Salpetersäure, die einen Salpetersäureanteil von 3 Vol.-% enthält wie in H. Schumann und H. Oettel "Metallografie" 14. Auflage, 2005 WILEY-VCH Verlag GmbH & Co. KGaA, Weinheim, Abschnitt 2.3.4.1, Seite 232, beschrieben. Die Bestimmung der Gefügebestandteile erfolgt durch Aufsummierung der Flächenanteile der einzelnen Gefügebestandteile über die gesamte Blechdicke. Dazu werden bei 1000-facher Vergrößerung 14 Bildausschnitte je mm Blechdicke auf ihre Gefügebestandteile untersucht, und zwar nach der Bestimmungsmethode beschrieben in H. Schumann und H. Oettel "Metallografie" 14. Auflage, 2005 WILEY-VCH Verlag GmbH & Co. KGaA, Weinheim, Abschnitt 2.4.5, Seite 271: "In einem Messfeld *W* wird die Fläche des Gefügebestandteils bestimmt (gemessen). Einen Messwert $\hat{{A}_{A}}$ des Flächenanteils *A_{A}* erhält man als Verhältnis der gemessenen Fläche und der Gesamtfläche A(W) des Messfelds. In der Regel muss über mehrere Messwerte gemittelt werden."

Es wird davon ausgegangen, dass die Flächenanteile der Phasen den jeweiligen Volumenanteilen entsprechen, sodass im Rahmen dieser Anmeldung Phasenanteile in Volumen-Prozent angegeben werden.

Insbesondere wurde gefunden, dass die Korngröße der ferritischen Matrix sehr klein ist, nämlich feiner als ASTM 6 wie gefordert nach DIN EN 10149-1:2013-12. Die Korngrößen werden gemäß EN ISO 643:2020-06 durch Vergleich mit genormten Bildreihentafeln bestimmt.

Die mechanischen Eigenschaften sind derart, dass in einer bevorzugten Weiterbildung, insbesondere bei den Proben, welche Vanadium als nichtoptionales, also als verpflichtendes, Element enthalten, das Stahlflachprodukt aufweist:
eine Streckgrenze Rp0,2 zwischen 460 MPa und 670 MPa, besonders bevorzugt ≤ 660 MPa; und/oder
eine Zugfestigkeit Rm 520-750 MPa, bevorzugt 520-730 MPa; und/oder
eine Bruchdehnung A80 ≥ 12 Prozent, bevorzugt ≥ 14 Prozent, besonders bevorzugt ≥ 20 Prozent; und/oder
Bruchdehnung A5 ≥ 22 Prozent;
jede der vorstehend genannten Größen jeweils ermittelt längs zur Walzrichtung und jeweils ermittelt gemäß DIN EN ISO 6892-1:2019.

Dadurch, dass die Festigkeit der beschriebenen Stahlflachprodukte vergleichsweise hoch ist, ist es möglich, sie in vergleichsweise geringer Dicke herzustellen, ohne die in dem geforderten Anwendungsfall erforderliche mechanische Stabilität zu gefährden. Bevorzugt ist daher ein Stahlflachprodukt zwischen 1,5 und 6 mm Dicke, besonders bevorzugt zwischen 1,7 und 4 mm Dicke.

Weiterhin bevorzugt sind die beobachtungsgemäß erhaltenen Stahlflachprodukte mit einem

Lochaufweitvermögen ≥ 80 Prozent, bevorzugt > 90 Prozent, gemäß ISO 16630:2017-09, und/oder
einem Faltvermögen von 180 Grad bei Biegung gemäß DIN EN ISO 7438:2016-07.

Die beobachteten Kennwerte "Lochaufweitvermögen", analog auch als "Lochaufweitverhältnis" bezeichnet, und "Faltvermögen" sind ein Beleg für das hohe Maß an Umformbarkeit der Stahlflachprodukte. Die beschriebenen Stahlflachprodukte eignen sich daher besonders gut zur Herstellung von Rohren und Tanks, da die zur Herstellung von Rohren und Tanks typischerweise erforderlichen Umformverfahren wie Falten, Biegen, Aufweiten und Scherumformen mit ihnen durchführbar sind.

Bevorzugt sind Stahlflachprodukte, die einen die Brucheinschnürung Z bemessenden Wert gemäß DIN EN ISO 6892-1:2020-06 von größer oder gleich 50,0 %, bevorzugt 60,0%, aufweisen.

Besonders bevorzugt ist es, wenn in Weiterbildung für das Produkt aus [Cf] und [Rm] gilt: $15 \geq \left[Cf\right] \times \left[Rm\right] ,$ mit den folgenden Parametern:
[Rm]: der Zahlenwert der Zugfestigkeit des Stahlflachprodukts in MPa,
[Cf]: der Zahlenwert eines Anteils Cf an freiem Kohlenstoff am Gesamtgehalt an Kohlenstoff C im Stahlflachprodukt in Gewichts-Prozent, wobei der Anteil Cf der Anteil an Kohlenstoff C im Stahlflachprodukt, also die Gewichts-Prozent aus der Schmelzenalyse ohne Einheit, abzüglich des Anteils Ageb von an Ti, Nb, Mo und V gebundenem Kohlenstoff am Gesamtgehalt an Kohlenstoff C im Stahlflachprodukt ist. Der Anteil Ageb wiederum ermittelt sich zu ${A}_{geb} = \frac{1}{\left[C\right]} \times \left[\begin{matrix}\frac{12,01}{47,86} \times \left(\left[Ti\right]-\frac{47,86}{14,01}\times \left[N\right]\right) + \frac{12,01}{92,91} \times \left[Nb\right] + \frac{12,01}{2 \times 95,95} \times \left[Mo\right] \\ + \frac{12,01}{50,94} \times \left[V\right]\end{matrix}\right]$

Der Faktor $\frac{12,01}{47,86} \times \left(\left[Ti\right]-\frac{47,86}{14,01}\times \left[N\right]\right)$ beschreibt den C-Anteil gebunden als TiC, indem der Anteil an Ti, der vorher als TiN abgebunden wird, abgezogen wird, jedoch dieser C-Anteil nicht kleiner werden kann als 0. Der Faktor $\frac{12,01}{92,91} \times \left[Nb\right]$ beschreibt den C-Anteil gebunden als NbC. Der Faktor $\frac{12,01}{2 \times 95,95} \times \left[Mo\right]$ beschreibt den C-Anteil gebunden als Mo2C. Der Faktor $\frac{12,01}{50,94} \times \left[V\right]$ beschreibt den C-Anteil gebunden als VC. Die in der Formel genutzten Zahlenwerte entstammen den Atommassen der jeweiligen Elemente, nämlich 12,01 u für C; 47,86 u für Ti; 14,01 u für N; 92,91 u für Nb; 95,95 u für Mo; sowie 50,94 u für V.
[C] beschreibt den Zahlenwert des C-Anteils in Gew.-%,
[Ti] beschreibt den Zahlenwert des Ti-Anteils in Gew.-%,
[N] beschreibt den Zahlenwert des N-Anteils in Gew.-%,
[Nb] beschreibt den Zahlenwert des Nb-Anteils in Gew.-%,
[Mo] beschreibt den Zahlenwert des Mo-Anteils in Gew.-%,
[V] beschreibt den Zahlenwert des V-Anteils in Gew.-%.

Mit Ageb kann [Cf] berechnet werden, nämlich mit: $\left[Cf\right] = \left[C\right] - \left[C\right] \times Ageb .$

Es wird also für die hergestellten Stahlflachprodukte auf Grundlage der Schmelzenanalyse der jeweiligen Probe und unter Verwendung der oben genannten Formeln ein Anteil Cf von freiem Kohlenstoff am Gesamtgehalt des Kohlenstoffs C im Stahlflachprodukt in Gewichts-Prozent rechnerisch ermittelt. Der Zahlenwert dieses Anteils wird mit dem Zahlenwert der experimentell ermittelten Zugfestigkeit in MPa multipliziert. Bei besonders bevorzugten Proben gemäß Weiterbildung beträgt dieses Produkt kaufmännisch gerundet maximal 15. Im Umkehrschluss kann die Auswahl von Proben, bei denen dieses Produkt kaufmännisch gerundet maximal 15 beträgt, die besonders bevorzugten Proben aus der Gesamtheit der Proben qualifizieren.

Es hat sich herausgestellt, dass ein Wert dieses Produkts von größer als 15 mit einer nicht mehr zufriedenstellenden Umformbarkeit einhergeht. Eine Begründung hierfür kann darin bestehen, dass ein zu hoher Gehalt von freiem Kohlenstoff im Verhältnis zur Zugfestigkeit negative Auswirkungen auf die Umformbarkeit hat. Die nicht mehr zufriedenstellende Umformbarkeit manifestiert sich insbesondere in einer nicht ausreichend hohen Brucheinschnürung Z in der oben dargelegten Weise.

Um Stahlflachprodukte herzustellen, die den gewünschten Anforderungen genügen, kann insbesondere ein Verfahren gemäß dem folgenden Ablauf verwendet werden:
a) Bereitstellen eines Vorprodukts, beispielsweise einer erstarrten Schmelze in Form einer Bramme, wobei der Stahl zusammengesetzt ist aus, in Gewichts-Prozent, kurz: Gew.-%:

| | |
|---|---|
| C: | 0,010-0,060; |
| Mn: | 0,150-0,300; bevorzugt 0,150-0,250; |
| Al: | 0,020-0,050; bevorzugt 0,025-0,040; |
| Nb: | 0,040-0,070; |
| V: | bis zu 0,12; |

und weitere optionale Bestandteile: bis zu 0,30;
Rest Fe und unvermeidbare Verunreinigungen,
wobei die optionalen Bestandteile sich zusammensetzen aus, in Gewichts-Prozent, kurz: Gew.-%:

| | |
|---|---|
| Si: | bis zu 0,060; |
| P: | bis zu 0,0120; |
| S: | bis zu 0,0050; |
| Cr: | bis zu 0,100; |
| Ti: | bis zu 0,010; |
| B: | bis zu 0,0010; |
| Sn: | bis zu 0,0200; |
| Ni: | bis zu 0,100; |
| N: | bis zu 0,0080; |
| Mo: | bis zu 0,030; |
| Cu: | bis zu 0,100; |

bevorzugt mit einer Zusammensetzung gemäß den Legierungsvorschriften der eingangs genannten Art oder einer der oben genannten Weiterbildungen, also jeder der in diesem Text genannten Legierungsvorschrift innerhalb der Grenzen der hier genannten Elementspannen, insbesondere solchen genannt in einem der Patentansprüche 2 bis 4;
b) Erwärmen, bevorzugt im Hubbalkenofen, bei einer Ofentemperatur zwischen 1200 Grad Celsius und 1350 Grad Celsius, bevorzugt zwischen 1250 Grad Celsius und 1350 Grad Celsius;
c) Warmwalzen des erwärmten Vorprodukts mit einer Warmwalzendtemperatur mit wenigstens 910 Grad Celsius, bevorzugt zwischen 910 Grad Celsius und 970 Grad Celsius;
d) Haspeln bei einer Haspeltemperatur zwischen 530 Grad Celsius und 670 Grad Celsius, bevorzugt zwischen 530 Grad Celsius und 650 Grad Celsius.

Das Bereitstellen des Schritts a) kann bevorzugt erfolgen mit einer der oben genannten alternativen und/oder bevorzugten Legierungszusammensetzungen.

Die Schritte a), b), c), d) erfolgen in ihrer alphabetischen Reihenfolge, wobei Zwischenschritte nicht erforderlich, aber auch nicht ausgeschlossen sind.

Das Vorprodukt ist beispielsweise eine Bramme in einer Dicke zwischen 180 mm und 280 mm, bevorzugt einer Dicke zwischen 220 mm und 280 mm, besonders bevorzugt einer Dicke zwischen 260 mm und 280 mm. Die Ofenzeit ist bevorzugt zwischen 60 Minuten und 500 Minuten, besonders bevorzugt zwischen 140 Minuten und 300 Minuten einzustellen. Bei den genannten Ofenzeiten werden die Vorprodukte durcherwärmt, wie empirisch gefunden wurde.

Um ein Stahlflachprodukt herzustellen, welches den gewünschten Anforderungen genügt, kann alternativ insbesondere ein Verfahren gemäß dem folgenden Ablauf verwendet werden:
a) Bereitstellen eines Vorprodukts, beispielsweise einer erstarrten Schmelze in Form einer Bramme, wobei der Stahl zusammengesetzt ist aus, in Gewichts-Prozent, kurz: Gew.-%:

| | |
|---|---|
| C: | 0,015-0,060; |
| Mn: | 0,150-0,300; |
| Al: | 0,020-0,050; |
| Nb: | 0,065-0,090; |
| V: | 0,020- 0,12; |

optionale Bestandteile: bis zu 0,30;
Rest Fe und unvermeidbare Verunreinigungen,
wobei die optionalen Bestandteile sich zusammensetzt aus, in Gewichts-Prozent, kurz: Gew.-%:

| | |
|---|---|
| Si: | bis zu 0,060; |
| P: | bis zu 0,0120; |
| S: | bis zu 0,0050; |
| Cr: | bis zu 0,100; |
| Ti: | bis zu 0,010; |
| B: | bis zu 0,0010; |
| Sn: | bis zu 0,0200; |
| Ni: | bis zu 0,100; |
| N: | bis zu 0,0080; |
| Mo: | bis zu 0,030; |
| Cu: | bis zu 0,100; |

bevorzugt mit einer Zusammensetzung gemäß den Legierungsvorschriften genannt in einem der Patentansprüche 5 bis 7;
b) Erwärmen, bevorzugt im Hubbalkenofen, bei einer Ofentemperatur zwischen 1200 Grad Celsius und 1350 Grad Celsius, bevorzugt zwischen 1230 Grad Celsius und 1350 Grad Celsius;
c) Warmwalzen des erwärmten Vorprodukts mit einer Warmwalzendtemperatur mit wenigstens 920 Grad Celsius, bevorzugt zwischen 920 Grad Celsius und 970 Grad Celsius;
d) Haspeln bei einer Haspeltemperatur zwischen 500 Grad Celsius und 730 Grad Celsius, bevorzugt zwischen 560 und 710.

Das Bereitstellen des Schritts a) kann bevorzugt erfolgen mit einer der oben genannten alternativen und/oder bevorzugten Legierungszusammensetzungen.

Die Schritte a), b), c), d) erfolgen in ihrer alphabetischen Reihenfolge, wobei Zwischenschritte nicht erforderlich, aber auch nicht ausgeschlossen sind.

Eine bevorzugte Art der Verwendung der erfindungsgemäßen Stahlflachprodukte oder ihrer Weiterbildungen ist die Herstellung von Rohren für Wasserstoffrohrleitungen oder Wasserstofftanks.

Ein aus einem erfindungsgemäßen Stahlflachprodukt hergestelltes Rohr wird bevorzugt für das Leiten und Speichern von Wasserstoff verwendet. Weiterhin kann ein Tank, hergestellt aus einem erfindungsgemäßen Stahlflachprodukt, zum Speichern bzw. Zwischenlagern bzw. zum Transport von Wasserstoff verwendet werden.

Es wurden folgende Versuche durchgeführt, welche die oben beschriebenen Erkenntnisse belegen:
Es wurden Stahlflachprodukte hergestellt aus Legierungen, deren Schmelzanalysen in den Tabellen 1 und 3 zusammengestellt sind. Zunächst wurde eine Bramme entsprechender Zusammensetzung hergestellt.
b) Die Bramme wurde in einer Ofenstrecke bei einer Ofentemperatur erwärmt, die in Tabellen 2 und 4 jeweils in der Spalte "T_Ofen" aufgeführt ist. Die Ofenzeit, also die Zeitdauer, während welcher die Bramme sich innerhalb des Ofens befindet, ist in der Spalte "Ofenliegezeit" angegeben.
c) Hiernach wurde warmgewalzt, und zwar mit einer Warmwalzendtemperatur, aufgeführt in den Tabellen 2 und 4 in der Spalte "WET";
d) anschließend erfolgte ein Haspeln bei einer Haspeltemperatur, angegeben in Spalte "HT".

Das Gefüge wurde mit folgendem Vorgehen lichtmikroskopisch bestimmt: Es wurde eine metallographische Untersuchung der Werkstoffproben durchgeführt. Die Proben wurden über Bandbreite gesehen im halben Abstand zwischen Längskante und Mittellinie des Erzeugnisses entnommen gemäß DIN EN 10149-3:2013. Es wurden Längsschliffe pro Probe durchgeführt, wobei die metallographische Untersuchung bei 200-facher und bei 1000-facher Vergrößerung jeweils lichtmikroskopisch erfolgte. Die 200-fache Vergrößerung diente dem Überblick über die Art der auftretenden Gefügeanteile, die 1000-fache Vergrößerung der detaillierten Untersuchung der Gefügeanteile. Die Schliffflächen wurden geätzt mit Nital, das heißt: mit alkoholischer Salpetersäure, die einen Salpetersäureanteil von 3 Vol.-% enthielt wie in H. Schumann und H. Oettel "Metallografie" 14. Auflage, 2005 WILEY-VCH Verlag GmbH & Co. KGaA, Weinheim, Abschnitt 2.3.4.1, Seite 232, beschrieben. Die Bestimmung der Gefügebestandteile erfolgte durch Aufsummierung der Flächenanteile der einzelnen Gefügebestandteile über die gesamte Blechdicke. Dazu werden bei 1000-facher Vergrößerung 14 Bildausschnitte je mm Blechdicke auf ihre Gefügebestandteile untersucht nach der Bestimmungsmethode vgl. H. Schumann und H. Oettel "Metallografie" 14. Auflage, 2005 WILEY-VCH Verlag GmbH & Co. KGaA, Weinheim, Abschnitt 2.4.5, Seite 271. "In einem Messfeld *W* wird die Fläche des Gefügebestandteils bestimmt (gemessen). Einen Messwert $\hat{{A}_{A}}$ des Flächenanteils *A_{A}* erhält man als Verhältnis der gemessenen Fläche und der Gesamtfläche A(W) des Messfelds. In der Regel muss über mehrere Messwerte gemittelt werden."

Mit der lichtmikroskopischen Bestimmung des Gefüges wurde gefunden, dass erfindungsgemäße Proben ein Gefüge aufweisen, bestehend aus homogen verteilten feinen Carbiden im Größenbereich von bis zu einem Mikrometer Durchmesser und einem Anteil von bis zu 2 Volumen-Prozent am Gefüge in einer ferritischen Matrix, wobei der Anteil der ferritischen Matrix am Gefüge wenigstens 90 Volumen-Prozent beträgt, bevorzugt wenigstens 94 Volumen-Prozent beträgt. Der restliche Anteil des Gefüges erwies sich im Lichtmikroskop als Zweitphasen, beispielsweise Korngrenzenzementit, fein lamellarer Perlit und/oder Bainit.

Insbesondere wurde vorgefunden, dass die Korngrößen der ferritischen Matrix sehr klein waren, nämlich feiner als ASTM 6 wie gefordert nach DIN EN 10149-1:2013-12. Die Korngrößen wurden gemäß EN ISO 643:2020-06 durch Vergleich mit genormten Bildreihentafeln bestimmt.

Mittels oben beschriebener Methode zur Bestimmung der feinsten Carbidausscheidungen konnte mit TEM-Untersuchungen belegt werden, dass alle Proben homogen verteilt vorliegende feinste Carbide mit Durchmessern im Bereich von unter 5 Nanometer bis zu 100 Nanometer aufwiesen.

Im Zugversuch nach DIN EN ISO 6892-1:2019 konnten mit Rp_{0,2}, Rₘ, A₈₀ und A₅ sehr gute Festigkeits- und Bruchdehnungswerte nachgewiesen werden, die in Tabellen 2 und 4 angegeben sind.

Weiterhin wurde das Lochaufweitverhältnis gemäß ISO 16630:2017-09 und die Brucheinschnürung Z gemäß DIN EN ISO 6892-1:2020-06 ermittelt, jeweils in Tabellen 2 und 4 angegeben.

Ferner sind noch der Anteil Ageb und der Wert [Cf] x [Rm] angegeben, die sich aus den Schmelzanalysen in der oben ausführlich beschriebenen Weise ergeben.

Bei Proben mit Lochaufweitverhältnis von 80 % oder mehr wurden Versuche durchgeführt, um die Tauglichkeit für die Verwendung für Wasserstofflagerung und -leitung zu belegen: Serienprüfkörper in C-Form mit einem Durchmesser von 28 mm und einer Materialdicke von 3 mm wurden aus dem Material herausgelasert, um sicherzustellen, dass keine Randschichthärtung auftrat. Mit diesen Proben wurden 2 Untersuchungen zur Messung der Wirkung von atomarem Wasserstoff auf eine werkstoffbedingte Entfestigung durch Verformung der Proben im Bereich der Plastizität durchgeführt, insbesondere zur Untersuchung des Einflusses des sogenannten HELP-Mechanismus (Hydrogen-enhanced localized plasticity).

Ein Teil der Proben wurde cyanidfrei verzinkt und ein weiterer Teil 10 Tage bei 350 bar in Wasserstoff gelagert. Anschließend wurde die Aufweitung des C-Ringes in Abhängigkeit von der Krafteinleitung Constant-Strain-Rate-Test bestimmt. Dazu wurden Kraft-Weg-Kurven zur Bestimmung der Verformungsarbeit gemessen.

Parallel dazu wurde an identisch präparierten Proben in Stufenversuchen mit einer Kombination aus konstanter Belastung im elastischen Bereich und schrittweiser mechanischer Belastung im plastischen Werkstoffbereich die Empfindlichkeit des Werkstoffes gegenüber einer möglichen
Wasserstoffversprödung gemessen.

Als Referenz wurden unbehandelte, d.h. nicht mit Wasserstoff beaufschlagte Proben dem gleichen Verfahren unterzogen.

Durch den Vergleich der Versuchsergebnisse konnte gezeigt werden, dass kein statistisch signifikanter Zusammenhang zwischen der Wasserstoffbeaufschlagung und den Versuchsergebnissen besteht. Somit konnte anhand der Versuchsergebnisse an diesen Proben nachgewiesen werden, dass die hergestellten Stähle unempfindlich gegenüber einer Wasserstoffbeaufschlagung sind.

**Tabelle 1**

| Nr. | C | Mn | Al | Nb | V | Si | P | S | Cr | Ti | B | Sn | Ni | N | Mo | Cu |
|---|---|---|---|---|---|---|---|---|---|---|---|---|---|---|---|---|
| | Gew.-% | Gew.-% | Gew.-% | Gew.-% | Gew.-% | Gew.-% | Gew.-% | Gew.-% | Gew.-% | Gew.-% | Gew.-% | Gew.-% | Gew.-% | Gew.-% | Gew.-% | Gew.-% |
| 1 | 0,022 | 0,19 | 0,038 | 0,058 | 0,001 | 0,041 | 0,01 | 0,0026 | 0,06 | 0,002 | 0,0001 | 0,006 | 0,05 | 0,005 | 0,02 | 0,03 |
| 2 | 0,022 | 0,19 | 0,038 | 0,058 | 0,001 | 0,041 | 0,01 | 0,0026 | 0,06 | 0,002 | 0,0001 | 0,006 | 0,05 | 0,005 | 0,02 | 0,03 |
| 3 | 0,026 | 0,19 | 0,034 | 0,042 | 0,001 | 0,026 | 0,005 | 0,0014 | 0,041 | 0,002 | 0,0001 | 0,008 | 0,045 | 0,0049 | 0,01 | 0,036 |
| V4 | 0,015 | 0,17 | 0,03 | 0,05 | 0,001 | 0,043 | 0,011 | 0,0037 | 0,081 | 0,003 | 0,0001 | 0,002 | 0,053 | 0,0055 | 0,016 | 0,055 |
| V5 | 0,017 | 0,19 | 0,03 | **0,028** | 0,001 | 0,039 | 0,012 | 0,0025 | 0,072 | 0,003 | 0,0002 | 0,004 | 0,038 | 0,0045 | 0,009 | 0,033 |
| V6 | 0,03 | 0,18 | 0,033 | **0,025** | 0,001 | 0,039 | 0,01 | 0,0015 | 0,058 | 0,002 | 0,0001 | 0,003 | 0,035 | 0,0036 | 0,014 | 0,043 |
| V7 | 0,03 | 0,18 | 0,033 | **0,025** | 0,001 | 0,039 | 0,01 | 0,0015 | 0,058 | 0,002 | 0,0001 | 0,003 | 0,035 | 0,0036 | 0,014 | 0,043 |
| 8 | 0,026 | 0,19 | 0,03 | 0,06 | 0,001 | 0,04 | 0,007 | 0,0033 | 0,046 | 0,002 | 0,0001 | 0,006 | 0,039 | 0,0046 | 0,006 | 0,036 |
| 9 | 0,02 | 0,16 | 0,038 | 0,056 | 0,001 | 0,03 | 0,008 | 0,0009 | 0,036 | 0,002 | 0,0001 | 0,003 | 0,038 | 0,0049 | 0,008 | 0,047 |
| 10 | 0,027 | 0,18 | 0,031 | 0,06 | 0,001 | 0,051 | 0,009 | 0,0026 | 0,068 | 0,002 | 0,0001 | 0,005 | 0,06 | 0,0036 | 0,011 | 0,048 |
| V11 | **0,063** | **0,71** | 0,041 | 0,04 | 0,001 | 0,034 | 0,01 | 0,001 | 0,044 | 0,002 | 0,0002 | 0,002 | 0,034 | 0,0085 | 0,007 | 0,024 |
| V12 | **0,064** | **0,69** | 0,039 | **0,038** | 0,001 | 0,046 | 0,013 | 0,0009 | 0,053 | 0,002 | 0,0001 | 0,003 | 0,032 | 0,006 | 0,006 | 0,053 |

| | | | | | | | | | | | | | | | | |
|---|---|---|---|---|---|---|---|---|---|---|---|---|---|---|---|---|
| V: Vergleichsprobe | | | | | | | | | | | | | | | | |

**Tabelle 2**

| Nr. | Lochaufweitverhältnis | Rm | Rp0,2 | A80 | A5 | Z | Ageb | [Cf] x [Rm] | Ferritanteil | T_Ofe n | Ofenliegezeit | WET | HT |
|---|---|---|---|---|---|---|---|---|---|---|---|---|---|
| | | MPa | MPa | % | % | % | 1 | 1 | % | °C | min | °C | °C |
| 1 | 125% | 502 | 443 | 29,0 | 40,0 | 74,8 | 0,41 | 6,53 | 96 | 1289 | 183 | 918 | 574 |
| 2 | 119% | 502 | 408 | 27,1 | 36,0 | 82,2 | 0,41 | 6,53 | 96 | 1284 | 177 | 922 | 535 |
| 3 | 108% | 489 | 407 | 29,0 | 43,8 | 73,9 | 0,24 | 9,64 | 95 | 1298 | 188 | 921 | 612 |
| V4 | 118% | 452 | **378** | 29,0 | 40,0 | 74,5 | 0,51 | 3,30 | 95 | 1256 | 176 | 951 | 708 |
| V5 | 119% | **444** | 403 | 29,9 | 38,2 | 72,8 | 0,26 | 5,59 | 99 | 1298 | **445** | **890** | **662** |
| V6 | 124% | **407** | **352** | 33,9 | 45,5 | 72,0 | 0,14 | 10,45 | 98 | 1274 | 171 | **904** | **668** |
| V7 | 120% | **438** | **361** | 29,9 | 38,9 | 72,8 | 0,14 | 11,24 | 97 | 1271 | 172 | **893** | **672** |
| 8 | 101% | 512 | 461 | 25,5 | 32,4 | 69,6 | 0,32 | 9,03 | 95 | 1251 | 167 | 958 | 636 |
| 9 | 101% | 497 | 479 | 25,8 | 32,2 | 72,1 | 0,40 | 5,98 | 95 | 1302 | 195 | 929 | 613 |
| 10 | 108% | 531 | 459 | 24,7 | 36,1 | 75,3 | 0,32 | 9,73 | 96 | 1304 | 188 | 923 | 614 |
| V11 | **71%** | 536 | 465 | **19,9** | 25,2 | **59,9** | 0,09 | **30,64** | **92** | 1282 | 196 | **890** | 630 |
| V12 | **70 %** | 543 | 490 | 24,9 | 34,1 | 61,8 | 0,09 | **31,75** | **92** | 1277 | 197 | **891** | 616 |

| | | | | | | | | | | | | | |
|---|---|---|---|---|---|---|---|---|---|---|---|---|---|
| V: Vergleichsprobe; fettgedruckte und unterstrichene Parameter sind nicht anforderungsgemäß | | | | | | | | | | | | | |

**Tabelle 3**

| Nr. | C | Mn | Al | Nb | V | Si | P | S | Cr | Ti | B | Sn | Ni | N | Mo | Cu |
|---|---|---|---|---|---|---|---|---|---|---|---|---|---|---|---|---|
| | Gew.-% | Gew .-% | Gew.-% | Gew.-% | Gew.-% | Gew.-% | Gew.-% | Gew.-% | Gew.-% | Gew.-% | Gew.-% | Gew. -% | Gew. -% | Gew.-% | Gew. -% | Gew. -% |
| 13 | 0,029 | 0,19 | 0,034 | 0,076 | 0,036 | 0,04 | 0,007 | 0,001 | 0,038 | 0,002 | 0 | 0,002 | 0,041 | 0,005 | 0,012 | 0,031 |
| 14 | 0,029 | 0,19 | 0,034 | 0,076 | 0,036 | 0,04 | 0,007 | 0,001 | 0,038 | 0,002 | 0 | 0,002 | 0,041 | 0,005 | 0,012 | 0,031 |
| V15 | **0,091** | **1,31** | 0,041 | **0,041** | 0,035 | **0,165** | 0,011 | 0,0036 | 0,058 | 0,002 | 0,0003 | 0,004 | 0,062 | 0,006 | 0,013 | 0,047 |
| V16 | **0,094** | **1,34** | 0,037 | **0,042** | 0,035 | **0,199** | 0,011 | 0,0024 | 0,041 | 0,003 | 0,0002 | 0,002 | 0,036 | 0,0066 | 0,008 | 0,036 |
| 17 | 0,03 | 0,17 | 0,033 | 0,073 | 0,037 | 0,038 | 0,01 | 0,001 | 0,04 | 0,002 | 0 | 0,002 | 0,039 | 0,004 | 0,008 | 0,044 |
| 18 | 0,029 | 0,19 | 0,034 | 0,076 | 0,036 | 0,04 | 0,007 | 0,001 | 0,038 | 0,002 | 0 | 0,002 | 0,041 | 0,005 | 0,012 | 0,031 |
| 19 | 0,029 | 0,19 | 0,034 | 0,076 | 0,036 | 0,04 | 0,007 | 0,001 | 0,038 | 0,002 | 0 | 0,002 | 0,041 | 0,005 | 0,012 | 0,031 |
| V20 | **0,07** | **1,71** | 0,026 | **0,086** | 0,045 | 0,025 | 0,01 | 0,0048 | 0,046 | 0,016 | 0,0001 | 0,004 | 0,029 | 0,0072 | 0,008 | 0,021 |
| V21 | **0,095** | **1,33** | 0,037 | **0,044** | 0,037 | **0,197** | 0,013 | 0,0021 | 0,062 | 0,004 | 0,0003 | 0,004 | 0,067 | 0,0062 | 0,014 | 0,056 |
| V22 | **0,097** | **1,33** | 0,034 | **0,044** | 0,037 | **0,199** | 0,01 | 0,0015 | 0,042 | 0,003 | 0,0002 | 0,005 | 0,028 | 0,0079 | 0,005 | 0,031 |
| 23 | 0,049 | 0,18 | 0,04 | 0,084 | 0,101 | 0,037 | 0,011 | 0,0022 | 0,039 | 0,002 | 0,0002 | 0,003 | 0,037 | 0,0035 | 0,007 | 0,043 |
| 24 | 0,049 | 0,18 | 0,04 | 0,084 | 0,101 | 0,037 | 0,011 | 0,0022 | 0,039 | 0,002 | 0,0002 | 0,003 | 0,037 | 0,0035 | 0,007 | 0,043 |
| V25 | **0,069** | **1,67** | 0,037 | 0,089 | **0,042** | 0,081 | 0,01 | 0,0013 | 0,045 | 0,028 | 0,0002 | 0,003 | 0,055 | 0,005 | 0,011 | 0,033 |

| | | | | | | | | | | | | | | | | |
|---|---|---|---|---|---|---|---|---|---|---|---|---|---|---|---|---|
| V: Vergleichsprobe | | | | | | | | | | | | | | | | |

**Tabelle 4**

| Nr. | Lochaufweitverhältnis | Rm | Rp0,2 | A80 | A5 | Z | Ageb | [Cf] x [Rm] | Ferritanteil | T_Ofen | Ofenliegezeit | WET | HT |
|---|---|---|---|---|---|---|---|---|---|---|---|---|---|
| | % | MPa | MPa | % | % | % | 1 | 1 | % | °C | min | °C | °C |
| 13 | 130 | 550 | 501 | 24,5 | 36,0 | 68,6 | 0,66 | 5,47 | 94 | 1260 | 183 | 957 | 576 |
| 14 | 103 | 578 | 496 | 23,4 | 34,4 | 68,7 | 0,66 | 5,74 | 94 | 1270 | 194 | 944 | 584 |
| V15 | **57** | 624 | 548 | 16,5 | **21,4** | **49,2** | 0,16 | **47,82** | **89** | 1251 | 173 | 904 | 655 |
| V16 | **55** | 638 | 565 | 18,9 | 24,7 | **51,8** | 0,15 | **50,92** | **88** | 1269 | 188 | 913 | 657 |
| 17 | 103 | 623 | 581 | 19,4 | 25,2 | 66,0 | 0,62 | 7,06 | 96 | 1296 | 176 | 957 | 674 |
| 18 | 95 | 580 | 517 | 22,2 | 26,7 | 66,3 | 0,66 | 5,76 | 96 | 1237 | 145 | 969 | 673 |
| 19 | 103 | 617 | 555 | 20,2 | 26,8 | 66,3 | 0,66 | 6,13 | 97 | 1295 | 188 | 941 | 680 |
| V20 | **53** | 670 | 638 | 21,9 | 28,7 | **51,6** | 0,32 | **32,01** | **85** | 1284 | 210 | **913** | 648 |
| V21 | **47** | 646 | 572 | 23,3 | 33 | **58,7** | 0,16 | **51,49** | **89** | 1278 | 265 | **889** | 681 |
| V22 | **62** | 652 | 592 | 19,1 | 27,3 | 61,9 | 0,15 | **53,64** | **89** | 1297 | 187 | **891** | 667 |
| 23 | 94 | 705 | 608 | 18,4 | 24,1 | 60,9 | 0,72 | 9,79 | 96 | 1304 | 222 | 950 | 683 |
| 24 | 94 | 670 | 590 | 17,6 | 22,3 | 60,3 | 0,72 | 9,31 | 96 | 1307 | 223 | 954 | 694 |
| V25 | **59** | 685 | 639 | 15,2 | **20,0** | **51,9** | 0,36 | **30,25** | **85** | 1269 | 164 | **917** | 610 |

| | | | | | | | | | | | | | |
|---|---|---|---|---|---|---|---|---|---|---|---|---|---|
| V: Vergleichsprobe; fettgedruckte und unterstrichene Parameter sind nicht anforderungsgemäß | | | | | | | | | | | | | |

## Patentansprüche

1. Stahlflachprodukt, zusammengesetzt aus, in Gewichts-Prozent, kurz: Gew.-%:
| | |
|---|---|
| C: | 0,010-0,060; |
| Mn: | 0,150-0,300; bevorzugt 0,150-0,250; |
| Al: | 0,020-0,050; bevorzugt 0,025-0,040; |
| Nb: | 0,040-0,090; |
| V: | bis zu 0,12; |
und weitere optionale Bestandteile: bis zu 0,30; Rest Fe und unvermeidbare Verunreinigungen.

2. Stahlflachprodukt nach Anspruch 1, zusammengesetzt aus, in Gewichts-Prozent, kurz: Gew.-%:
| | |
|---|---|
| C: | 0,010-0,040; bevorzugt 0,010-0,030; |
| Mn: | 0,150-0,300; bevorzugt 0,150-0,250; |
| Al: | 0,020-0,050; bevorzugt 0,025-0,040; |
| Nb: | 0,040-0,060; |
optionale Bestandteile: bis zu 0,30; Rest Fe und unvermeidbare Verunreinigungen.

3. Stahlflachprodukt nach Anspruch 1, zusammengesetzt aus, in Gewichts-Prozent, kurz: Gew.-%:
| | |
|---|---|
| C: | 0,010-0,040; bevorzugt 0,010-0,030; |
| Mn: | 0,150-0,300; bevorzugt 0,150-0,250; |
| Al: | 0,020-0,050; |
| Nb: | 0,054-0,070; |
optionale Bestandteile: bis zu 0,30; Rest Fe und unvermeidbare Verunreinigungen.

4. Stahlflachprodukt nach einem der Ansprüche 1 bis 3, wobei die optionalen Bestandteile sich zusammensetzen aus, in Gewichts-Prozent, kurz: Gew.-%:
| | |
|---|---|
| Si: | bis zu 0,060; |
| P: | bis zu 0,0120; |
| S: | bis zu 0,0050; |
| Cr: | bis zu 0,100; |
| Ti: | bis zu 0,010; |
| B: | bis zu 0,0010; |
| Sn: | bis zu 0,0200; |
| Ni: | bis zu 0,100; |
| N: | bis zu 0,0080; |
| Mo: | bis zu 0,030; |
| Cu: | bis zu 0,100. |

5. Stahlflachprodukt nach Anspruch 1, zusammengesetzt aus, in Gewichts-Prozent, kurz: Gew.-%:
| | |
|---|---|
| C: | 0,015-0,050, bevorzugt 0,020-0,040; |
| Mn: | 0,150-0,300, bevorzugt 0,150-0,250; |
| Al: | 0,020-0,050, bevorzugt 0,025-0,040; |
| Nb: | 0,065-0,085; bevorzugt 0,070-0,085; |
| V: | 0,020-0,060; bevorzugt 0,025-0,050; |
optionale Bestandteile: bis zu 0,30; Rest Fe und unvermeidbare Verunreinigungen.

6. Stahlflachprodukt nach Anspruch 1, zusammengesetzt aus, in Gewichts-Prozent, kurz: Gew.-%:
| | |
|---|---|
| C: | 0,020-0,060, bevorzugt 0,035-0,055; |
| Mn: | 0,150-0,300, bevorzugt 0,150-0,250; |
| Al: | 0,020-0,050, bevorzugt 0,025-0,040; |
| Nb: | 0,070-0,090, bevorzugt 0,075-0,090; |
| V: | 0,080-0,12; |
optionale Bestandteile: bis zu 0,30; Rest Fe und unvermeidbare Verunreinigungen.

7. Stahlflachprodukt nach Anspruch 5 oder nach Anspruch 6, wobei die optionalen Bestandteile sich zusammensetzen aus, in Gewichts-Prozent, kurz: Gew.-%:
| | |
|---|---|
| Si: | bis zu 0,060; |
| P: | bis zu 0,0120; |
| S: | bis zu 0,0050; |
| Cr: | bis zu 0,100; |
| Ti: | bis zu 0,010; |
| B: | bis zu 0,0010; |
| Sn: | bis zu 0,0200; |
| Ni: | bis zu 0,100; |
| N: | bis zu 0,0080; |
| Mo: | bis zu 0,030; |
| Cu: | bis zu 0,100. |

8. Stahlflachprodukt nach einem der Ansprüche 2 bis 4, aufweisend
eine Streckgrenze Rp0,2 zwischen 380 MPa und 520 MPa, bevorzugt ≤ 510 MPa; und/oder
eine Zugfestigkeit Rm 450-600 MPa, bevorzugt 450-540 MPa; und/oder
eine Bruchdehnung A80 ≥ 20 Prozent, bevorzugt ≥ 22 Prozent; und/oder
Bruchdehnung A5 ≥ 24 Prozent, bevorzugt ≥ 26 Prozent;
jede der vorstehend genannten Größen jeweils ermittelt längs zur Walzrichtung.

9. Stahlflachprodukt nach einem der Ansprüche 5 bis 7, aufweisend
eine Streckgrenze Rp0,2 zwischen 460 MPa und 670 MPa, besonders bevorzugt ≤ 660 MPa; und/oder
eine Zugfestigkeit Rm 520-750 MPa, bevorzugt 520-730 MPa; und/oder
eine Bruchdehnung A80 ≥ 12 Prozent, bevorzugt ≥ 14 Prozent, besonders bevorzugt ≥ 20 Prozent; und/oder
Bruchdehnung A5 ≥ 22 Prozent,
jede der vorstehend genannten Größen jeweils ermittelt längs zur Walzrichtung.

10. Stahlflachprodukt nach einem der vorhergehenden Ansprüche, aufweisend feine Carbide in einer ferritischen Matrix, wobei der Anteil der ferritischen Matrix am Gefüge wenigstens 90 Volumen-Prozent beträgt, bevorzugt wenigstens 94 Volumen-Prozent, und der Anteil feiner Carbide am Gefüge höchstens 2 Volumen-Prozent beträgt.

11. Stahlflachprodukt nach einem der vorhergehenden Ansprüche, aufweisend eine Korngröße feiner als ASTM 6 gemäß DIN EN 10149-1:2013-12.

12. Stahlflachprodukt nach einem der vorhergehenden Ansprüche, aufweisend ein
Lochaufweitvermögen ≥ 80 Prozent, bevorzugt ≥ 90 Prozent, gemäß ISO 16630:2017-09, und/oder
ein Faltvermögen von 180 Grad bei Biegung gemäß EN ISO 7438:2016-07.

13. Stahlflachprodukt nach einem der vorhergehenden Ansprüche, aufweisend einen die Brucheinschnürung bemessenden Z-Wert gemäß DIN EN ISO 6892-1:2020-06 von größer oder gleich 50,0 %, bevorzugt größer oder gleich 60,0 %.

14. Stahlflachprodukt nach einem der vorhergehenden Ansprüche, **dadurch gekennzeichnet, dass** für das Produkt aus [Cf] und [Rm] gilt: $15 \geq \left[Cf\right] \times \left[Rm\right] ,$ mit den folgenden Parametern:
[Rm]: der Zahlenwert der Zugfestigkeit des Stahlflachprodukts in MPa,
[Cf]: der Zahlenwert eines Anteils Cf an freiem Kohlenstoff am Gesamtgehalt an Kohlenstoff C im Stahlflachprodukt in Gewichts-Prozent,
wobei der Anteil Cf der Anteil an Kohlenstoff C im Stahlflachprodukt abzüglich des Anteils von an Ti, Nb, Mo und V gebundenem Kohlenstoff am Gesamtgehalt an Kohlenstoff C im Stahlflachprodukt ist.

15. Stahlflachprodukt nach einem der vorhergehenden Ansprüche, aufweisend eine Dicke zwischen 1,5 Millimetern und 6 Millimetern, bevorzugt zwischen 1,7 Millimetern und 4 Millimetern.

16. Verfahren zum Herstellen eines nach einem der Ansprüche 1 bis 15 beschaffenen Stahlflachprodukts, umfassend folgende Arbeitsschritte:
a) Bereitstellen eines Vorprodukts, bestehend aus einem, Stahl der zusammengesetzt ist aus, in Gewichts-Prozent, kurz: Gew.-%:
| | |
|---|---|
| C: | 0,010-0,060; |
| Mn: | 0,150-0,300; bevorzugt 0,150-0,250; |
| Al: | 0,020-0,050; bevorzugt 0,025-0,040; |
| Nb: | 0,040-0,070; |
| V: | bis zu 0,12; |
und weitere optionale Bestandteile: bis zu 0,30;
Rest Fe und unvermeidbare Verunreinigungen,
wobei die optionalen Bestandteile sich zusammensetzt aus, in Gewichts-Prozent, kurz: Gew.-%:
| | |
|---|---|
| Si: | bis zu 0,060; |
| P: | bis zu 0,0120; |
| S: | bis zu 0,0050; |
| Cr: | bis zu 0,100; |
| Ti: | bis zu 0,010; |
| B: | bis zu 0,0010; |
| Sn: | bis zu 0,0200; |
| Ni: | bis zu 0,100; |
| N: | bis zu 0,0080; |
| Mo: | bis zu 0,030; |
| Cu: | bis zu 0,100; |
bevorzugt mit einer Zusammensetzung gemäß den Legierungsvorschriften genannt in einem der Patentansprüche 2 bis 4;
b) Erwärmen, bevorzugt im Hubbalkenofen, bevorzugt während einer Ofenzeit von mindestens 60 Minuten, besonders bevorzugt mindestens 140 Minuten, bei einer Ofentemperatur zwischen 1200 Grad Celsius und 1350 Grad Celsius, bevorzugt zwischen 1250 Grad Celsius und 1350 Grad Celsius;
c) Warmwalzen mit einer Warmwalzendtemperatur mit wenigstens 910 Grad Celsius, bevorzugt zwischen 910 Grad Celsius und 970 Grad Celsius;
d) Haspeln bei einer Haspeltemperatur zwischen 530 Grad Celsius und 670 Grad Celsius, bevorzugt zwischen 530 Grad Celsius und 650 Grad Celsius.

17. Verfahren zum Herstellen eines nach einem der Ansprüche 1 bis 15 beschaffenen Stahlflachprodukts, umfassend folgende Arbeitsschritte:
a) Bereitstellen eines Vorprodukts, bestehend aus eine, Stahl der zusammengesetzt ist aus, in Gewichts-Prozent, kurz: Gew.-%:
| | |
|---|---|
| C: | 0,015-0,060; |
| Mn: | 0,150-0,300; |
| Al: | 0,020-0,050; |
| Nb: | 0,065-0,090; |
| V: | 0,020- 0,12; |
optionale Bestandteile: bis zu 0,30;
Rest Fe und unvermeidbare Verunreinigungen,
wobei die optionalen Bestandteile sich zusammensetzen aus, in Gewichts-Prozent, kurz: Gew.-%:
| | |
|---|---|
| Si: | bis zu 0,060; |
| P: | bis zu 0,0120; |
| S: | bis zu 0,0050; |
| Cr: | bis zu 0,100; |
| Ti: | bis zu 0,010; |
| B: | bis zu 0,0010; |
| Sn: | bis zu 0,0200; |
| Ni: | bis zu 0,100; |
| N: | bis zu 0,0080; |
| Mo: | bis zu 0,030; |
| Cu: | bis zu 0,100; |
bevorzugt mit einer Zusammensetzung gemäß den Legierungsvorschriften genannt in einem der Patentansprüche 5 bis 7;
b) Erwärmen, bevorzugt im Hubbalkenofen, bevorzugt während einer Ofenzeit von mindestens 60 Minuten, besonders bevorzugt mindestens 140 Minuten, bei einer Ofentemperatur zwischen 1200 Grad Celsius und 1350 Grad Celsius, bevorzugt zwischen 1230 Grad Celsius und 1350 Grad Celsius;
c) Warmwalzen mit einer Warmwalzendtemperatur mit wenigstens 920 Grad Celsius, bevorzugt zwischen 920 Grad Celsius und 970 Grad Celsius;
d) Haspeln bei einer Haspeltemperatur zwischen 500 Grad Celsius und 730 Grad Celsius, bevorzugt zwischen 560 und 710.

18. Verwendung eines Stahlflachprodukts nach einem der Ansprüche 1 bis 17 zur Herstellung von Rohren für Wasserstoffrohrleitungen und/oder Wasserstofftanks.

19. Verwendung eines Rohrs, hergestellt aus einem Stahlflachprodukt nach einem der Ansprüche 1 bis 17, zum Leiten und Speichern von Wasserstoff.

20. Verwendung eines Tanks, hergestellt aus einem Stahlflachprodukt nach einem der Ansprüche 1 bis 17, zum Speichern und zum Transport von Wasserstoff.
